# FASCICULE DE BREVET EUROPEEN

(11) **EP 0 252 803 B1**
(45) Date de publication et mention de la délivrance du brevet: **18.03.1992**
(21) Numéro de dépôt: 87401482.2
(22) Date de dépôt: 26.06.1987
(51) Int. Cl.: C06C 15/00, C06B 29/22, C06B 29/00, C06B 29/10

(54) **Compositions pyrotechniques pour la production d'artifices colores**
Pyrotechnische Zusammensetzungen zur Herstellung von farbigem Feuerwerk
Pyrotechnic compositions for the production of coloured fireworks

(30) Priorité: 08.07.1986 FR 8609910
(43) Date de publication de la demande: 13.01.1988
(73) Titulaire: ETIENNE LACROIX - TOUS ARTIFICES SA, F-31600 Muret (FR)
(72) Inventeur: Dumont, Jean-Louis, F-14000 Caen (FR)
(74) Mandataire: Warcoin, Jacques

(56) Documents cités:
- US-A- 2 923 610
- US-A- 3 214 304
- US-A- 3 492 176
- US-A- 3 668 026
- US-A- 3 690 972
- US-A- 3 945 202

## Description

La présente invention concerne le domaine des mélanges ou compositions pyrotechniques produisant des artifices colorés.

L'art antérieur peut être illustré par le document US-A-3 214 304, qui décrit des compositions destinées à être appliquées en tant que matériau propulsif.

L'exemple 10 de ce brevet décrit une composition contenant 2% d'acétylacétonate de cobalt qui, en l'espèce, est uniquement utilisé en tant que catalyseur ou régulateur de combustion, mais ne produit aucun effet colorant, ne serait-ce qu'en raison de sa concentration trop faible pour exercer une telle fonction colorante.

Jusqu'à présent, il a été impossible de parfaitement concilier les deux paramètres essentiels de ce type de compositions pyrotechniques, à savoir la vivacité de la combustion et la pureté de la couleur.

Les mélanges habituellement utilisés pour conduire par exemple à des compositions bleues font intervenir :
1°) un oxydant choisi parmi les chlorates de potassium et de baryum, le perchlorate de potassium ou le perchlorate d'ammonium ou le mélange de ces deux derniers sels ;
2°) un réducteur comme le soufre, des résines naturelles ou synthétiques, utilisées également comme liant ;
3°) des composés du cuivre tels que le cuivre en poudre, les oxydes, des sels comme le sulfate ammoniacal, le chlorure, l'oxychlorure, l'acétoarseniate, le sulfure, etc... ;
4°) un "promoteur" de couleur, en général un dérivé chloré tel que des chlorures minéraux ou des molécules organiques chlorées ;
5°) un liant (gomme ou résine).

De telles compositions ne donnent pas entière satisfaction dans la pratique, car leur couleur de flamme reste impure et elles ne présentent pas une vitesse de combustion suffisante, laquelle est très importante en particulier dans la production d'étoiles d'artifices pour bombes et chandelles ou autres artifices colorés.

Si, dans ce type de compositions précité, on élimine le soufre, les sulfates ou les sulfures susceptibles de présenter certains dangers en présence des chlorates et perchlorate, l'obtention de couleurs franches conduit à des compositions trop lentes pour être utilisées dans la fabrication d'artifices colorés.

Parmi les oxydants cités compte tenu de ces restrictions, le perchlorate de potassium, les chlorates de potassium et de baryum donnent des couleurs très délavées, par contre le perchlorate d'ammonium donne une couleur légèrement plus pure. Mais pour que la vitesse de combustion soit suffisante, on est obligé de lui adjoindre du perchlorate de potassium qui dénature fortement la couleur. Ce phénomène est en particulier observé dans le cas de compositions pyrotechniques de couleur bleue, à base de cuivre.

La présente invention a précisément eu pour but de remédier à cet inconvénient.

Les compositions, objet de la présente invention, ont permis, en choisissant un dérivé métallique très particulier, à savoir l'acétylacétonate, d'activer la combustion des mélanges tout en conservant à la flamme une excellente pureté de couleur.

Selon la caractéristique essentielle de l'invention, la composition pyrotechnique comprend :
- un oxydant,
- un réducteur organique de la famille des oses tels que le sorbitol, des polyoxyoléfines telles que le polyéthylène-glycol, ainsi que des résines naturelles ou synthétiques,
- un acétylacétonate métallique dont le métal est choisi parmi le cuivre, le molybdène, le strontium, le baryum, le calcium, le lanthane et le zirconium, ledit acétylacétonate métallique étant présent à une teneur minimale d'environ 3% en poids de la composition totale.

D'autres caractéristiques et avantages de l'objet de l'invention apparaîtront à la lecture de la description faite ci-après, notamment en s'appuyant sur quelques exemples particuliers donnés à simple titre d'illustration.

Le premier constituant de la composition de l'invention est l'oxydant qui sera avantageusement choisi parmi les chlorates et les perchlorates des métaux alcalins, alcalino-terreux ou encore d'ammonium. On préfèrera tout particulièrement utiliser le perchlorate d'ammonium qui n'engendre aucune perturbation de la couleur de la flamme.

Le plus souvent cet oxydant apporte le chlore qui améliore la couleur de la flamme, en particulier dans les compositions pyrotechniques à base de cuivre, de strontium ou de baryum. Néanmoins, dans certains cas particuliers, il peut être utile d'ajouter à l'oxydant -qui intervient dans la composition à hauteur de 60 à 90 % en poids- un promoteur d'halogène, en particulier un promoteur de chlore ou de brome. Les compositions selon l'invention pourront ainsi contenir jusqu'à environ 5 % d'un tel promoteur d'halogène, par exemple constitué par des dérivés chlorés minéraux ou organiques.

Le second constituant de la composition selon l'invention est le réducteur qui sera généralement constitué par un réducteur organique de la famille des oses tels que le sorbitol, des polyoxyoléfines telles que le polyéthylène-glycol, ainsi que des résines naturelles ou synthétiques.

Lorsque l'on désire conférer à une telle composition pyrotechnique une forme matérielle particulière, on pourra bien sûr lui adjoindre un liant tel qu'une gomme ou une résine. Il convient de noter que, dans le cas où le réducteur est constitué par une résine, cette dernière pourra jouer simultanément le rôle d'agent réducteur et de liant.

Le troisième constituant essentiel des compositions pyrotechniques selon l'invention est l'acétylacétonate métallique qui peut par exemple être obtenu par réaction des métaux, d'hydroxydes ou de sels métalliques, sur l'acétylacétone.

On notera que le couple réducteur + acétylacétonate métallique intervient dans les compositions pyrotechniques de l'invention à hauteur de 10 à 40 % en poids. On maintiendra cependant toujours une teneur minimale d'acétylacétonate métallique d'environ 3 % en poids.

Parmi les trois mélanges suivants dont les proportions sont calculées en respectant la stoechiométrie des réactions de combustions (quantité de combustible suffisante pour transformer le carbone en CO), l'acétylacétonate de cuivre donne la vitesse de combustion la plus élevée.

| | I | II | III |
|---|---|---|---|
| PERCHLORATE D'AMMONIUM | 77,3 | 86,4 | 64,4 |
| ACETYLACETONATE DE CUIVRE (AAC). | 22,7 | | |
| SORBITOL | | | 35,6 |
| STEARATE DE CUIVRE | | 13,56 | |
| CUIVRE EN POUDRE | | | 5,8 * |

| | | | |
|---|---|---|---|
| * La proportion de cuivre est la même que dans la composition I. | | | |

A la différence des autres agents de coloration pour flamme bleue, l'AAC, produit sublimable, donne une flamme haute, sans laisser de résidus, ce qui constitue un avantage déterminant dans le cas des torches et des lances, où les scories détériorent la couleur.

Les gaz sont donc riches en colorant de flamme.

En outre, la stabilité du complexe et sa très faible solubilité dans l'eau évitent l'éventuelle double décomposition des chlorates et perchlorates en présence de sels de cuivre, qui conduirait à des composés du cuivre sensibles aux chocs ou hygroscopiques.

Deux types de compositions sont mentionnés ci-après à titre d'illustration, l'un pour étoiles, l'autre pour flammes, lances-décor, bengales, etc.

| 2°) Compositions pour flammes | |
|---|---|
| Perchlorate d'ammonium | 70 % |
| Glucose | 25 % |
| Acétylacétonate de cuivre | 5 % |

Ce dernier type de composition présente, comme il l'a été mentionné plus haut, l'avantage de ne pas fumer et de ne pas laisser de résidus.

On indiquera enfin dans le tableau ci-après quelques exemples de couleur de flamme observée avec différents acétylacétonates métalliques.

| Métal de l'acétylacétonate | Couleur de flamme |
|---|---|
| Cu | Bleu |
| Mo | Jaune citron |
| Sr | Rouge |
| Ba | Vert |
| Ca | Rouge orangé |
| La | Blanc |
| Zr | Blanc éblouissant |

Bien entendu, la présente invention ne saurait être limitée aux modes de réalisation particuliers décrits dont il est parfaitement possible d'imaginer de nombreuses variantes d'exécution. C'est ainsi que l'on peut choisir à titre de réducteur, ou encore adjoindre au réducteur, différents métaux tels que l'aluminium, le magnésium et le titane qui améliorent encore la luminosité de la flamme produite par les compositions pyrotechniques colorées selon l'invention.

## Revendications (Revendications pour l'(les) Etat(s) contractant(s) suivant(s): BE, DE, GB, GR, IT, LU, NL, SE)

1. Composition pyrotechnique pour la production d'artifices colorés, caractérisée en ce qu'elle comprend :
- un oxydant,
- un réducteur organique de la famille des oses tels que le sorbitol, des polyoxyoléfines telles que le polyéthylène-glycol, ainsi que des résines naturelles ou synthétiques,
- un acétylacétonate métallique dont le métal est choisi parmi le cuivre, le molybdène, le strontium, le baryum, le calcium, le lanthane et le zirconium, ledit acétylacétonate métallique étant présent à une teneur minimale d'environ 3% en poids de la composition totale.

2. Composition selon la revendication 1, caractérisée en ce que le métal de l'acétylacétonate est le cuivre.

3. Composition selon l'une des revendications 1 et 2, caractérisée en ce que l'oxydant est choisi parmi les chlorates et les perchlorates de métaux alcalins, alcalino-terreux et d'ammonium.

4. Composition selon la revendication 3, caractérisée en ce que l'oxydant est le perchlorate d'ammonium.

5. Composition selon l'une des revendications 1 à 4, caractérisée en ce qu'elle contient en outre un promoteur d'halogène, en particulier un promoteur de chlore ou de brome.

6. Composition selon l'une des revendications 1 à 5, caractérisée en ce qu'elle comprend :

7. Composition selon l'une des revendications 5 et 6, caractérisée en ce qu'elle contient en outre jusqu'à environ 5% en poids d'un promoteur d'halogène, en particulier d'un promoteur de chlore ou de brome.

8. Application des compositions selon l'une des revendications 1 à 7 aux feux de signalisation et aux feux d'artifice, en particulier étoiles pour bombes d'artifice, chandelles, feux de bengale, lances-décor et torches.

## Revendications (Revendications pour l'(les) Etat(s) contractant(s) suivant(s): ES)

1. Procédé de fabrication d'une composition pyrotechnique pour la production d'artifices colorés, caractérisé en ce qu'on mélange :
- un oxydant,
- un réducteur organique de la famille des oses tels que le sorbitol, des polyoxyoléfines telles que le polyéthylène-glycol, ainsi que des résines naturelles ou synthétiques,
- un acétylacétonate métallique dont le métal est choisi parmi le cuivre, le molybdène, le strontium, le baryum, le calcium, le lanthane et le zirconium, ledit acétylacétonate métallique étant présent à une teneur minimale d'environ 3% en poids de la composition totale.

2. Procédé selon la revendication 1, caractérisé en ce que le métal de l'acétylacétonate est le cuivre.

3. Procédé selon l'une des revendications 1 et 2, caractérisé en ce que l'oxydant est choisi parmi les chlorates et les perchlorates de métaux alcalins, alcalino-terreux et d'ammonium.

4. Procédé selon la revendication 3, caractérisé en ce que l'oxydant est le perchlorate d'ammonium.

5. Procédé selon l'une des revendications 1 à 4, caractérisé en ce que l'on ajoute en outre un promoteur d'halogène, en particulier un promoteur de chlore ou de brome.

6. Procédé selon l'une des revendications 1 à 5, caractérisé en ce qu'on prépare une composition de formule :

7. Procédé selon l'une des revendications 5 et 6, caractérisé en ce qu'on ajoute en outre jusqu'à environ 5% en poids d'un promoteur de chlore ou de brome.

8. Application des procédés selon l'une des revendications 1 à 7 aux feux de signalisation et aux feux d'artifice, en particulier étoiles pour bombes d'artifice, chandelles, feux de bengale, lances-décor et torches.

## Claims (Claims for the following Contracting State(s): BE, DE, GB, GR, IT, LU, NL, SE)

1. A pyrotechnic composition for production of coloured fireworks, characterised in that it comprises:
- an oxidising agent,
- an organic reducing agent from the ose family, e.g. sorbitol, or polyoxyolefins such as polyethylene glycol, or natural or synthetic resins, and
- a metal acetyl acetonate in which the metal is chosen from among copper, molybdenum, strontium, barium, calcium, lanthanum and zirconium, the minimum content of the metal acetyl acetonate being about 3% by weight of the total composition.

2. A composition according to claim 1, characterised in that the metal in the acetyl acetonate is copper.

3. A composition according to claim 1 or 2, characterised in that the oxide is chosen from among chlorates and perchlorates of alkali metals, alkaline earth metals and ammonium.

4. A composition according to claim 3, characterised in that the oxidising agent is ammonium perchlorate.

5. A composition according to any of claims 1 to 4, characterised in that it also contains a halogen promoter, more particularly a chlorine or bromine promoter.

6. A composition according to any of claims 1 to 5, characterised in that it comprises:

7. A composition according to claims 5 or 6, characterised in that it also contains up to about 5% by weight of a halogen promoter, more particularly of a chlorine or bromine promoter.

8. Application of the compositions according to any of the claims 1 to 7, to signalling lights and fireworks, more particularly stars for smoke bombs, rockets, Bengal lights, pyrotechnic projectors and torches.

## Claims (Claims for the following Contracting State(s): ES)

1. A method of manufacturing a pyrotechnic composition for production of coloured fireworks, characterised in that the following are mixed together:
- an oxidising agent,
- an organic reducing agent from the ose family, e.g. sorbitol, or polyoxyolefins such as polyethylene glycol, or natural or synthetic resins, and
- a metal acetyl acetonate in which the metal is chosen from among copper, molybdenum, strontium, barium, calcium, lanthanum and zirconium, the minimum content of the metal acetyl acetonate being about 3% by weight of the total composition.

2. A method according to claim 1, characterised in that the metal in the acetyl acetonate is copper.

3. A method according to claim 1 or 2, characterised in that the oxide is chosen from among chlorates and perchlorates of alkali metals, alkaline earth metals and ammonium.

4. A method according to claim 3, characterised in that the oxidising agent is ammonium perchlorate.

5. A method according to any of claims 1 to 4, characterised in that a halogen promoter is also added, more particularly a chlorine or bromine promoter.

6. A method according to any of claims 1 to 5, characterised in that a composition is prepared having the following formula:

7. A method according to claims 5 or 6, characterised in that up to about 5% by weight of a chlorine or bromine promoter are also added.

8. Application of the methods according to any of claims 1 to 7, to signalling lights and fireworks, more particularly stars for smoke bombs, rockets, Bengal lights, pyrotechnic projectors and torches.

## Patentansprüche (Patentansprüche für folgende(n) Vertragsstaat(en): BE, DE, GB, GR, IT, LU, NL, SE)

1. Pyrotechnische Zusammensetzung zur Herstellung von farbigem Feuerwerk, gekennzeichnet durch:
- ein Oxidationsmittel,
- ein organisches Reduktionsmittel aus der Klasse der Osen, wie Sorbit, aus der Klasse der Polyoxialkene, wie Polyethylen-Glykol, wie auch natürliche oder synthetische Harze,
- ein metallisches Acetylacetonat, dessen Metall ausgesucht wird aus Kupfer, Molybdän, Strontium, Barium, Kalzium, Lanthan und Zirkonium, wobei das metallische Acetylacetonat einen Mindestanteil von 3 Gewichtsprozent an der gesamten Zusammensetzung aufweist.

2. Zusammensetzung nach Anspruch 1, dadurch gekennzeichnet, daß das Metall des Acetylacetonats Kupfer ist.

3. Zusammensetzung nach einem der Ansprüche 1 und 2, dadurch gekennzeichnet, daß das Oxidationsmittel ein Chlorat oder ein Perchlorat eines Alkalimetalles, eines Erdalkalimetalles oder von Ammonium ist.

4. Zusammensetzung nach Anspruch 3, dadurch gekennzeichnet, daß das Oxidationsmittel Ammoniumperchlorat ist.

5. Zusammensetzung nach einem der Ansprüche 1 bis 4, gekennzeichnet durch einen Halogen-Aktivator, insbesondere einen Chlor- oder Brom-Aktivator.

6. Zusammensetzung nach einem der Ansprüche 1 bis 5, gekennzeichnet durch:

7. Zusammensetzung nach einem der Ansprüche 5 und 6, gekennzeichnet durch zusätzlich höchstens etwa 5 Gewichtsprozent eines Halogen-Aktivators, insbesondere eines Chlor- oder Brom-Aktivators.

8. Anwendung der Zusammensetzungen nach einem der Ansprüche 1 bis 7 in Signalfeuern und Feuerwerken, insbesondere für Sterne in Feuerwerksbomben, Wunderkerzen, bengalischen Feuern, Leuchtraketen und Fackeln.

## Patentansprüche (Patentansprüche für folgende(n) Vertragsstaat(en): ES)

1. Verfahren zur Herstellung einer pyrotechnischen Zusammensetzung zur Herstellung von farbigem Feuerwerk, gekennzeichnet durch die Verwendung:
- eines Oxidationsmittels,
- eines organischen Reduktionsmittels aus der Klasse der Osen, wie Sorbit, aus der Klasse der Polyoxialkene, wie polyethylen-Glykol, wie auch natürliche oder synthetische Harze,
- eines metallischen Acetylacetonats, dessen Metall ausgesucht wird aus Kupfer, Molybdän, Strontium, Barium, Kalzium, Lanthan und Zirkonium, wobei das metallische Acetylacetonat einen Mindestanteil von 3 Gewichtsprozent an der gesamten Zusammensetzung aufweist.

2. Verfahren nach Anspruch 1, dadurch gekennzeichnet, daß das Metall des Acetylacetonats Kupfer ist.

3. Verfahren nach einem der Ansprüche 1 und 2, dadurch gekennzeichnet, daß das Oxidationsmittel ein Chlorat oder ein Perchlorat eines Alkalimetalles, eines Erdalkalimetalles oder von Ammonium ist.

4. Verfahren nach Anspruch 3, dadurch gekennzeichnet, daß das Oxidationsmittel Ammoniumperchlorat ist.

5. Verfahren nach einem der Ansprüche 1 bis 4, gekennzeichnet durch einen Halogen-Aktivator, insbesondere einen Chlor- oder Brom-Aktivator.

6. Verfahren nach einem der Ansprüche 1 bis 5, dadurch gekennzeichnet durch:

7. Verfahren nach einem der Ansprüche 5 und 6, gekennzeichnet durch die zusätzliche Zugabe von höchstens etwa 5 Gewichtsprozent eines Chlor- oder Brom- Aktivators.

8. Anwendung der Verfahren nach einem der Ansprüche 1 bis 7 in Signalfeuern und Feuerwerken, insbesondere für Sterne in Feuerwerksbomben, Wunderkerzen, bengalischen Feuern, Leuchtraketen und Fackeln.
